# EUROPÄISCHE PATENTSCHRIFT

(11) **EP 1 048 782 B1**
(45) Veröffentlichungstag und Bekanntmachung des Hinweises auf die Patenterteilung: **10.12.2003**
(21) Anmeldenummer: 00105584.7
(22) Anmeldetag: 16.03.2000
(51) Int. Cl.: D21G 1/02

(54) **Elastische Walze und Verfahren zum Herstellen einer solchen**
Soft roll and process for making such a roll
Rouleau élastique et procédé pour la fabrication d' un tel rouleau

(30) Priorität: 29.04.1999 DE 19919569
(43) Veröffentlichungstag der Anmeldung: 02.11.2000
(73) Patentinhaber: Voith Paper Patent GmbH, 89522 Heidenheim (DE)
(72) Erfinder: Sohl, Carsten, 7000 Fredericia (DK)
(74) Vertreter: Manitz, Finsterwald & Partner GbR

(56) Entgegenhaltungen:
- EP-A- 0 146 342
- WO-A-98/54405
- US-A- 3 395 636
- US-A- 3 673 025
- US-A- 5 142 759

## Beschreibung

Die vorliegende Erfindung betrifft eine Walze, insbesondere zum Glätten von Papierbahnen, mit einem insbesondere aus Metall bestehenden harten Walzenkern, der an seiner Außenseite mit einer elastischen Bezugsschicht versehen ist, die aus einem elastischen Matrixmaterial und in das Matrixmaterial eingebetteten Füllstoffen besteht. Weiterhin ist die Erfindung auf ein Verfahren zum Herstellen einer solchen Walze gerichtet.

Elastische Walzen dieser Art werden beispielsweise bei der Satinage von Papierbahnen verwendet. Dabei bildet jeweils eine elastische Walze zusammen mit einer harten Walze einen Preßspalt, durch den die zu bearbeitende Papierbahn hindurchgeführt wird. Während die harte Walze eine beispielsweise aus Stahl oder Hartguß bestehende sehr glatte Oberfläche besitzt und für die Glättung der ihr zugewandten Seite der Papierbahn zuständig ist, bewirkt die auf die gegenüberliegende Seite der Papierbahn einwirkende elastische Walze eine Vergleichsmäßigung und Verdichtung der Papierbahn im Preßnip. Die Größenordnung der Walzen liegt bei Längen von 3 bis 12 m bzw. Durchmessern von 450 bis 1500 mm. Sie halten Linienkräften bis zu 600 N/mm und Druckspannungen bis 130 N/mm² stand.

Da die Tendenz bei der Papierherstellung dahin geht, daß die Satinage im Online-Betrieb erfolgt, d.h. daß die die Papiermaschine oder Streichmaschine verlassende Papierbahn unmittelbar durch die Papierglättvorrichtung (Kalander) geführt wird, werden an die Walzen der Glättvorrichtung insbesondere bezüglich der Temperaturbeständigkeit höhere Anforderungen als bisher gestellt. Durch die im Online-Betrieb erforderlichen hohen Transportgeschwindigkeiten der Papierbahn und die damit verbundenen hohen Rotationsgeschwindigkeiten der Kalanderwalzen wird deren Nipfrequenz, das ist die Frequenz, mit der der Bezug komprimiert und wieder entlastet wird, erhöht, was wiederum zu erhöhten Walzentemperaturen führt. Diese im Online-Betrieb entstehenden hohen Temperaturen führen zu Problemen, die bei bekannten elastischen Walzen bis zur Zerstörung des Kunststoffbelages führen können. Zum einen sind bei bekannten Kunststoffbelägen maximale Temperaturdifferenzen von ca. 20°C über die Breite der Walze zulässig und zum anderen besitzen die für die Beschichtung üblicherweise verwendeten Kunststoffe einen wesentlich höheren Temperaturausdehnungskoeffizienten als die üblicherweise verwendeten Stahlwalzen bzw. Hartgußwalzen, so daß durch eine Temperaturerhöhung hohe axiale Spannungen zwischen der Stahlwalze bzw. Hartgußwalze und der mit ihr verbundenen Kunststoffbeschichtung auftreten.

Durch diese hohen Spannungen verbunden mit insbesondere punktuell auftretenden Erhitzungsstellen innerhalb der Kunststoffbeschichtung können sogenannte Hot-Spots auftreten, an denen ein Ablösen oder sogar ein Aufplatzen der Kunststoffschicht erfolgt.

Diese Hot-Spots treten insbesondere dann auf, wenn zusätzlich zu den mechanischen Spannungen und der relativ hohen Temperatur Kristallisierungspunkte in Form von beispielsweise fehlerhaften Klebungen, Ablagerungen oder überdurchschnittliche Einbuchtungen des elastischen Belages, beispielsweise durch Falten oder Fremdkörper an der Papierbahn, vorhanden sind. In diesen Fällen kann die Temperatur an diesen Kristallisierungspunkten von üblichen 80°C bis 90°C bis auf über 150°C steigen, wodurch die erwähnte Zerstörung der Kunststoffschicht erfolgt.

Zur Steuerung der Eigenschaften der elastischen Bezugsschicht, werden pulverförmige Füllstoffe und/ oder Fasern in das Matrixmaterial eingebracht. Je nach Menge und physikalischer Eigenschaft dieser Füllstoffe bzw. der Fasern, werden die physikalischen Eigenschaften der elastischen Bezugsschicht von den Füllstoffen bzw. den Fasern dominiert bzw. beeinflußt.

Aus der EP-A-0146342 ist eine Walze mit einer zweilagigen Bezugsschicht bekannt. Zur Verbesserung der Wärmeableitung ist die innen liegende Bezugsschicht wärmeleitfähig ausgebildet, indem in das Matrixmaterial der Bezugsschicht wärmeleitende Füllstoffe eingebracht werden. Aus der US-PS-5142759 ist ebenfalls eine Walze mit einer elastischen Bezugsschicht bekannt. Zum Abführen von an der Oberfläche der Bezugsschicht auftretenden elektrostatischen Ladungen sind in der Bezugsschicht elektrisch leitfähige Füllstoffe eingebettet.

Aus der WO 98/54405 ist ebenfalls eine Walze mit einer elastischen Bezugsschicht bekannt. Die Bezugsschicht besteht dabei aus mehreren Schichten eines elastischen Matrixmaterials, wobei sich jeweils eine unverstärkte Schicht mit einer mit Faserlagen verstärkten Schicht abwechselt.

Ein normalerweise bei der Satinage unerwünschter Effekt, die Schwarz-Satinage, wird zur Herstellung von Transparentpapier genutzt. Bei diesem Herstellungsprozeß werden Walzen mit Bezugsschichten höherer Steifigkeit verwendet, so daß die Fasern der in den Preßspalt eingeführten Papierbahn aufgrund des erhöhten Drucks kollabieren, wodurch die gewünschte Transparenz entsteht.

Eine generelle Erhöhung der Steifigkeit der Bezugsschicht erhöht jedoch die Wahrscheinlichkeit für eine ungleichmäßige Druckbeaufschlagung im Preßspalt, wodurch die Qualität des Transparentpapiers sinken kann.

Es ist eine Aufgabe der vorliegenden Erfindung ein Verfahren zur Herstellung einer elastischen Walze der eingangs genannten Art sowie eine entsprechende Walze anzugeben, bei der die Gefahr des Auftretens von Hot-Spots verringert wird. Gleichzeitig soll die Walze zur Herstellung von qualitativ hochwertigem Transparentpapier geeignet sein.

Der die Walze betreffende Teil der Aufgabe wird erfindungsgemäß ausgehend von einer Walze der eingangs genannten Art durch die Merkmale des Anspruchs 1 gelöst. Ein entsprechendes erfindungsgemäßes Verfahren ist durch die Merkmale des Anspruchs 11 gekennzeichnet.

Durch die in das Matrixmaterial eingebrachten langgestreckten Stäbchenförmigen Teilchen wird sowohl die Wärmeleitfähigkeit als auch die Steifigkeit der elastischen Bezugsschicht verbessert. Aufgrund der erhöhten Wärmeleitfähigkeit kann die an kritischen Stellen auftretende Überhitzungswärme schneller abgeführt werden, so daß ein Überschreiten der kritischen Temperatur und dadurch ein Auftreten von Hot-Spots verhindert wird. Dabei ist besonders die langgestreckte Ausbildung der Teilchen zur schnellen Wärmeabfuhr von kritischen Stellen beispielsweise in Richtung des Walzenkerns vorteilhaft.

Die langgestreckte Stäbchenform der Teilchen führt zusätzlich dazu, daß diejenigen Teilchen, die im wesentlichen in radialer Richtung ausgerichtet sind, punktuell die Steifigkeit der elastischen Bezugsschicht erhöhen. Durch die langgestreckten Stäbchenförmigen Teilchen besitzt die elastische Bezugsschicht somit eine Vielzahl von Punkten mit erhöhter Steifigkeit, so daß mit einer entsprechend ausgestatteten Walze Transparentpapier herstellbar ist. Da die Länge der Teilchen kleiner als die radiale Dicke der elastischen Bezugsschicht ist, erstrecken sich die langgestreckten Teilchen nicht von der Oberfläche der Bezugsschicht bis zum Walzenkern, sondern es finden sich zwischen einzelnen Teilchen Bereiche, die von den Teilchen frei sind, so daß eine gewisse Elastizität der Bezugsschicht erhalten bleibt, wodurch die Qualität des hergestellten Transparentpapiers gegenüber einer vollständig steifen Beschichtung erhöht wird. Ebenso befinden sich in axialer Richtung der Walze zwischen den punktförmigen steifen Stellen elastische Bereiche, die im wesentlichen frei von den Füllstoffen sind, so daß bei einer gleichmäßigen Verteilung der langgestreckten Teilchen sowohl in radialer als auch in axialer Richtung innerhalb der Bezugsschicht eine optimierte Kombination aus Steifigkeit und Elastizität entsteht.

Eine solche optimierte Kombination ist mit den bekannten pulverförmigen Füllmaterialen, die aus im wesentlichen runden Teilchen bestehen, nicht erreichbar. Auch die verbesserte Wärmeleitfähigkeit ist mit den bekannten Füllmaterialien nicht gegeben, da jede der im wesentlichen runden Teilchen so in das thermisch schlecht leitende Matrixmaterial eingeschlossen ist, daß eine Wärmeableitung beispielsweise in Richtung des Walzenkerns praktisch nicht gegeben ist.

Bevorzugt besitzen die erfindungsgemäß ausgebildeten langgestreckten Teilchen ein Verhältnis ihrer Länge zu ihrer Dicke von zwischen ca. 20:1 und 5:1, insbesondere von ca. 15:1 und 7:1 bevorzugt von ca. 10:1. Mit diesen bevorzugten Verhältniswerten wird eine ideale Kombination zwischen Steifigkeit und Elastizität der Bezugsschicht erreicht. Die langgestreckten Teilchen sind vorteilhaft in dem Matrixmaterial in radiale und/oder in axialer Richtung im wesentlichen statistisch verteilt, wodurch eine gleichmäßige Steifigkeit bei gleichmäßiger Elastizität der Bezugsschicht über die Länge der Walze erreicht wird.

Weiterhin ist vorteilhaft ein überwiegender Teil der langgestreckten Teilchen in dem Matrixmaterial im wesentlichen in radialer Richtung ausgerichtet, so daß durch den überwiegenden Teil der Teilchen die Steifigkeit der elastischen Bezugsschicht definiert wird. Grundsätzlich ist es auch möglich, daß die Teilchen in dem Matrixmaterial im wesentlichen statistisch verteilt, d.h. gleichmäßig in alle Richtungen ausgerichtet sind. In diesem Falle ist die erzielte Steifigkeit der Bezugsschicht geringer, wobei jedoch gleichzeitig die Wärmeleitfähigkeit der Bezugsschicht in axialer Richtung erhöht wird.

Nach der Erfindung sind die Teilchen aus wärmeleitfähigem Material ausgebildet, wobei die Wärmeleitfähigkeit der Teilchen höher ist als die des Matrixmaterials. Je nach Menge der eingebrachten Teilchen wird die Wärmeleitfähigkeit der Bezugsschicht auf diese Weise erhöht, wobei insbesondere durch die in radialer Richtung ausgerichteten langgestreckten Teilchen eine Ableitung von überschüssiger Wärme innerhalb der Bezugsschicht zu dem metallischen Walzenkern erfolgt, so daß unerwünschte Wärme innerhalb der Bezugsschicht schnell zu dem Walzenkern und über diesen seitlich abgeführt werden kann. Grundsätzlich können die die Füllstoffe bildenden Teilchen alle aus demselben Material oder aus verschiedenen Materialien hergestellt sein.

Nach einer weiteren vorteilhaften Ausführungsform der Erfindung ist der Wärmeausdehnungskoeffizient der Teilchen kleiner als der des Matrixmaterials. Auf diese Weise wird erreicht, daß der Gesamtwärmeausdehnungskoeffizient der Bezugsschicht kleiner ist als der des Matrixmaterials, so daß der Gesamtwärmeausdehnungskoeffizient an den Wärmeausdehnungskoeffizienten des Walzenkerns angepaßt werden kann. Dadurch werden die bei einer Erhitzung der Walze auftretenden Längsspannungen zwischen der Bezugsschicht und dem Walzenkern verringert.

Nach einer bevorzugten Ausführungsform der Erfindung erstreckt sich ein Teil der Teilchen radial nach außen bis zur Oberfläche der elastischen Bezugsschicht. Dabei können die langgestreckten Teilchen bereits dementsprechend in die Bezugsschicht eingebracht werden, daß sie sich bis zu deren Oberfläche hin erstrecken. Falls die Oberfläche der Bezugsschicht nach ihrem Aufbringen zum Erzeugen einer hohen Oberflächenglätte abgeschliffen wird, können die langgestreckten Teilchen auch zunächst nicht ganz bis zur Oberfläche der Bezugsschicht reichen. Nach Abschleifen der Oberfläche liegen die Enden der langgestreckten Teilchen letztlich frei an der Oberfläche, so daß sie die gewünschten punktuellen Steifigkeitsstellen bilden.

Vorteilhafte Werte für durchschnittliche Längen der erfindungsgemäßen langgestreckten Teilchen liegen zwischen ca. 200 und 600 µm, insbesondere zwischen ca. 300 und 500 µm, bevorzugt bei ca. 400 µm. Die langgestreckten Teilchen besitzen somit eine Länge die deutlich unterhalb der Länge von in der elastischen Bezugsschicht beispielsweise als Verstärkungslagen vorgesehenen Fasern, beispielsweise Kohlefasern, liegt. Bevorzugt bestehen die Teilchen aus Wollastonit und/oder Calciumsilicat. Grundsätzlich können jedoch auch andere Materialien mit vergleichbaren Eigenschaften verwendet werden.

Bevorzugt sind zusätzlich zu den Teilchen in dem Matrixmaterial Fasern eingebettet. Diese Fasern können in Rovings oder als Faservlies auf den Walzenkern aufgebracht werden und dienen üblicherweise der Verstärkung der elastischen Bezugsschicht.

Nach einer weiteren bevorzugten Ausführungsform der Erfindung sind die Fasern in radial aufeinanderfolgenden Faserlagen angeordnet. Diese Faserlagen können dabei voneinander beabstandet sein oder unmittelbar aneinander anliegen. Weiterhin können in der elastischen Bezugsschicht zwischen ca. 5 und 100, insbesondere zwischen ca. 20 und 70, bevorzugt ca. 30 bis 40 Faserlagen vorhanden sein. Je nach Dicke der elastischen Bezugsschicht können jedoch auch mehr oder weniger Faserlagen vorgesehen sein.

Durch die Faserlagen wird eine Verstärkung der elastischen Bezugsschicht erreicht, da üblicherweise eine lediglich aus Matrixmaterial bestehende Bezugsschicht nicht die für die Satinage erforderliche Steifigkeit besitzt. Bei einer Ausbildung der elastischen Bezugsschicht aus mehreren Faserlagen besteht jedoch die Gefahr, daß bei ungenügender Verbindung zwischen den einzelnen Faserlagen eine Tendenz zum Ablösen der Faserlagen existiert.

Insbesondere bei einer Anordnung der langgestreckten Teilchen zwischen den einzelnen Faserlagen wird einer solchen Ablösetendenz entgegengewirkt, da die langgestreckten Teilchen insbesondere bei radialer Ausrichtung eine zusätzliche Verbindung zwischen den einzelnen Faserlagen schaffen. Somit kann zusätzlich zu der erhöhten punktuellen Steifigkeit für die Schwarz-Satinage und der verbesserten Wärmeleitfähigkeit sowie dem ausgleichenden Wärmeausdehnungskoeffizienten auch die Lebensdauer einer erfindungsgemäß ausgebildeten Bezugsschicht durch verringerte Ablösetendenz verbessert werden.

Weitere vorteilhafte Ausführungsformen der Erfindung sind in den Unteransprüchen angegeben. Die Erfindung wird nachfolgend anhand eines Ausführungsbeispiels unter Bezugnahme auf die Zeichnung näher beschrieben; in dieser zeigen:
- Fig. 1: einen Teillängsschnitt durch eine erfindungsgemäß ausgebildete Walze mit elastischer Bezugsschicht und
- Fig. 2: eine weitere Ausführungsform einer erfindungsgemäß ausgebildeten Walze.

Fig. 1 zeigt einen Teil eines in Längsrichtung geschnittenen, beispielsweise aus Stahl oder Hartguß bestehenden Walzenkerns 1, der an seiner Außenseite mit einer ebenfalls geschnitten dargestellten elastischen Bezugsschicht 2 versehen ist.

Die Bezugsschicht 2 besteht aus einem elastischen Matrixmaterial 3, insbesondere aus einer Harz/ Härter-Kombination, in die eine Vielzahl von Fasern 4 eingebettet sind. Bei den Fasern 4 kann es sich dabei beispielsweise um Kohlefasern oder um Glasfasern oder um eine Mischung aus Kohle- und Glasfasern handeln. Die Fasern 4 sind im wesentlichen in axialer Richtung des Walzenkerns 1 ausgerichtet und bilden eine Faserlage 5, die beispielsweise durch Wickeln auf den Walzenkern 1 aufgebracht wurde. Durch die Fasern 4 wird zum einen die Steifigkeit der Bezugsschicht 2 gegenüber einer aus reinem Kunststoff bestehenden Bezugsschicht erhöht und gleichzeitig, insbesondere bei Verwendung von Kohlefasern, die Wärmeleitfähigkeit in axialer Richtung verbessert.

Zusätzlich zu den Fasern 4 sind in dem elastischen Matrixmaterial 3 Füllstoffe vorgesehen. Zum einen umfassen diese Füllstoffe langgestreckte, stäbchenförmige Teilchen 6 und zum anderen feinkörnige, den Füllstoff bildende Feinteilchen 7. Während die Feinteilchen im wesentlichen quasikugelförmig ausgebildet sind und einen Durchmesser von beispielsweise 10 bis 20 µm besitzen, weisen die langgestreckten stäbchenförmigen Teilchen eine Länge von beispielsweise ca. 400 µm auf. Einige der langgestreckten Teilchen 6 erstrecken sich jeweils mit einem Ende bis zur Oberfläche 8 der Bezugsschicht 2, während andere der langgestreckten Teilchen 6 sich mit ihrem jeweiligen Ende bis zur Oberfläche 9 des Walzenkerns 1 erstrecken. Alle langgestreckten Teilchen 6 sind dabei jedoch so ausgebildet, daß ihre Länge kürzer ist als die radiale Dicke der Bezugsschicht 2.

Die bis zur der Oberfläche 8 der Bezugsschicht 2 reichenden Teilchen 6 bilden an dieser Oberfläche 8 punktförmige Stellen 10 mit erhöhter Steifigkeit, die bei einer gleichmäßigen Verteilung der Teilchen 6 in der Bezugsschicht 2 entsprechend gleichmäßig über deren gesamten Oberfläche 8 verteilt sind. Insbesondere bei einer im wesentlichen radialen Ausrichtung der Teilchen 6 wird an den Stellen 10 die Steifigkeit der Bezugsschicht 2 gegenüber deren restlichen Bereichen deutlich erhöht. Auf diese Weise kann die in Fig. 1 dargestellte Walze zur Herstellung von Transparentpapier verwendet werden.

Da die Länge der Teilchen 6 kürzer ist als die radiale Dicke der Bezugsschicht 2, ist eine Erhöhung der Steifigkeit jeweils nur bereichsweise entlang der Länge der jeweiligen Teilchen 6 gegeben. Über die gesamte Dicke der Bezugsschicht 2 bleibt eine gewisse Elastizität erhalten, da selbst bei exakt radial ausgerichteten Teilchen 6 zwischen deren unteren Enden und der Oberfläche des Walzenkern 1 jeweils eine gewisse Menge an flexiblem Matrixmaterial 3 vorhanden ist. Durch die dargestellte Kombination aus langgestreckten stäbchenförmigen Teilchen 6 und elastischem Matrixmaterial 3 in der in Fig. 1 dargestellten Weise wird somit eine optimale Kombination zwischen punktueller Steifigkeit und globaler Elastizität der Bezugsschicht erreicht.

Zusätzlich wird durch die langgestreckten Teichen 6 die Wärmeleitfähigkeit der Bezugsschicht 2 erhöht, da die Teilchen 6 eine bessere Wärmeleitfähigkeit besitzen als das Matrixmaterial 3. Dabei wird durch die in radialer Richtung oder schräg verlaufenden Teilchen 6 insbesondere die Wärmeleitfähigkeit der Bezugsschicht 2 in radialer Richtung verbessert, so daß sich zusätzlich zu der durch die Faserlage 5 verbesserten Wärmeleitfähigkeit in axialer Richtung eine Verbesserung in einer dazu senkrecht ausgerichteten Richtung ergibt.

Treten innerhalb der Bezugsschicht 2 punktuell Überhitzungsstellen sogenannte Hot-Spots auf, so kann die unerwünschte Hitze entlang der langgestreckten Teilchen in radialer Richtung zu dem Walzenkern 1 und über diesen beispielsweise axial abgeführt werden. Grundsätzlich ist es auch denkbar, daß die dem Walzenkern zugeführte Wärme radial nach innen weitergeführt wird um entweder im Inneren axial abgeführt zu werden oder beispielsweise von im Inneren der Walze vorhandenem Kühlmedium aufgenommen zu werden.

Während über die im wesentlichen in axialer Richtung ausgerichteten Fasern 4 der Faserlage 5 nur ein Wärmetransport in axialer Richtung erfolgen kann, kann über die langgestreckten Teilchen 6 somit unerwünschte Wärme senkrecht dazu abgeführt werden. Dies ist insbesondere deshalb vorteilhaft, da die unerwünschte Wärme wesentlich schneller in radialer Richtung aus der Bezugsschicht 2 abgeführt werden kann, da die Dicke der Bezugsschicht 2 typischerweise zwischen 1 mm und 3 cm beträgt, während die axiale Länge zwischen 3 bis 12 m betragen kann. Eine rechtzeitige Ableitung von unerwünschter Hitze in axialer Richtung über die Faserlage 5 ist aufgrund der axialen Länge der Bezugsschicht 2 praktisch nicht möglich.

Werden die Teilchen 6 aus einem Material gewählt, das einen dem Material des Walzenkerns 1 ähnlichen Wärmeausdehnungskoeffizienten besitzt, so nähert sich der Gesamtwärmeausdehnungskoeffizient der Bezugsschicht 2 dem Ausdehnungskoeffizienten des Walzenkerns 1 an. Dies gilt insbesondere dann, wenn eine Vielzahl der Teilchen 6 schräg oder im wesentlichen in axialer Richtung verlaufend angeordnet sind. Da das Matrixmaterial 3 üblicherweise einen deutlich höheren Wärmeausdehnungskoeffizienten besitzt als der Walzenkern 1 kann durch die Verringerung des Gesamtwärmeausdehnungskoeffizienten der Bezugsschicht 2 aufgrund der langgestreckten Teilchen 6 die bei einer Erhitzung der Walze auftretenden Längsspannungen zwischen dem Walzenkern 1 und der Bezugsschicht reduziert werden.

Die punktförmigen Feinteilchen 7 können ebenfalls zu einer Anpassung des Wärmeausdehnungskoeffizienten der Bezugsschicht 2 an den Wärmeausdehnungskoeffizienten des Walzenkerns 1 dienen oder sonstige gewünschte physikalische Eigenschaften der Bezugsschicht definieren. Gegebenenfalls können die Feinteilchen 7 auch völlig entfallen.

Die Faserlage 5 kann beispielsweise durch Wickeln von Faserrovings oder Faservlies auf den Walzenkern 1 erzeugt werden. Dies ist deutlicher in Fig. 2 zu erkennen, wo zwei radial voneinander beabstandet angeordnete Faserlagen 5',5" schematisch dargestellt sind. Die Fasern bzw. Faserrovings können dabei vor dem Wickeln mit sich im flüssigen Zustand befindendem Matrixmaterial 3 beaufschlagt werden, indem sie beispielsweise durch ein Matrixbad gezogen werden. Es ist jedoch auch möglich, daß die Fasern bzw. die Faserrovings trocken auf den Walzenkerns 1 gewickelt werden und während oder nach dem Aufwickeln mit Matrixmaterial durchtränkt werden, bis sie vollständig von diesem umgeben sind. Um eine glatte Oberfläche 8 der Walze zu erreichen, wird nach dem Wickelvorgang die oberste Schicht des Matrixmaterials 3 abgeschliffen, wodurch eine Vielzahl der langgestreckten Teilchen 6 an die Oberfläche 8 treten und somit die punktförmigen Stellen 10 erhöhter Steifigkeit bilden.

Die beiden Faserlagen 5', 5" sind über das Matrixmaterial 3 miteinander verbunden, wobei die untere Faserlage 5" ebenfalls über das Matrixmaterial 3 mit der Oberfläche 9 des Walzenkerns 1 verbunden ist. Während die Bezugsschicht 2 im Bereich der Faserlagen 5', 5" aufgrund der ineinandergreifenden Fasern 4 sehr stabil ist, besteht in den durch gestrichelte Linien 11, 12 angedeuteten Bereichen zwischen den Faserlagen 5' und 5" bzw. zwischen der Faserlage 5" und der Oberfläche 9 des Walzenkerns 1 die Gefahr, daß bei entsprechender Beanspruchung eine Ablösung der Bezugsschicht 2 von dem Walzenkern 1 bzw. der beiden die Faserlagen 5', 5" enthaltenden Teilbereiche der Bezugsschicht 2 voneinander erfolgt.

Durch die langgestreckten stäbchenförmigen Teilchen 6 wird gerade in den gefährdeten Bereichen 11, 12 die Verbindung der unterschiedlichen Teilschichten der Bezugsschicht 2 verbessert. Die langgestreckten Teilchen 6 bilden in radialer Richtung Verstärkungsbrücken, so daß die Gesamtstabilität der Bezugsschicht 2 in radialer Richtung deutlich erhöht wird. Die beschriebenen Ablösungstendenz ist bei einer erfindungsgemäß ausgebildeten Bezugsschicht 2 somit nicht gegeben.

Durch die Verbesserung der Wärmeableitung ist es möglich, größere Nipbreiten zu erzeugen, wodurch die Qualität der behandelten Papierbahn weiter verbessert wird.

### Bezugszeichenliste

- 1: Walzenkern
- 2: Bezugsschicht
- 3: Matrixmaterial
- 4: Fasern
- 5, 5', 5": Faserlagen
- 6: langgestreckte stäbchenförmige Teilchen
- 7: Feinteilchen
- 8: Oberfläche der Bezugsschicht
- 9: Oberfläche des Walzenkerns
- 10: punktförmige Stellen
- 11: gestrichelte Linie
- 12: gestrichelte Linie

## Patentansprüche

1. Walze, insbesondere zum Glätten von Papierbahnen, mit einem insbesondere aus Metall bestehenden harten Walzenkern (1), der an seiner Außenseite mit einer elastischen Bezugsschicht (2) versehen ist, die aus einem elastischen Matrixmaterial (3) und in das Matrixmaterial (3) eingebetteten Füllstoffen (6, 7) besteht,
**dadurch gekennzeichnet ,**
**dass** zur Erzeugung einer Vielzahl von Punkten (10) mit erhöhter Steifigkeit innerhalb der Bezugsschicht (2)
- zumindest ein Teil der Füllstoffe (6, 7) als langgestreckte, stäbchenförmige Teilchen (6) ausgebildet ist,
- die Teilchen (6) eine höhere Steifigkeit als das Matrixmaterial (3) besitzen,
- zumindest ein Teil der Teilchen (6) in dem Matrixmaterial (3) im Wesentlichen in radialer Richtung ausgerichtet ist, und
- die Länge der Teilchen (6) kleiner als die radiale Dicke der elastischen Bezugsschicht (2) ist,
wobei die Wärmeleitfähigkeit der Teilchen (6) größer als die Wärmeleitfähigkeit des Matrixmaterials (3) ist.

2. Walze nach Anspruch 1,
**dadurch gekennzeichnet,**
**daß** die Teilchen (6) ein Verhältnis Länge zu Dicke von zwischen ca. 20:1 und 5:1, insbesondere von zwischen ca. 15:1 und 7:1, bevorzugt von ca. 10:1 besitzen und/oder daß die Teilchen (6) in dem Matrixmaterial (3) in radialer und/oder in axialer Richtung im wesentlichen statistisch verteilt sind.

3. Walze nach Anspruch 1 oder 2,
**dadurch gekennzeichnet,**
**daß** ein überwiegender Teil der Teilchen (6) in dem Matrixmaterial (3) im wesentlichen in radialer Richtung ausgerichtet ist.

4. Walze nach einem der vorhergehenden Ansprüche,
**dadurch gekennzeichnet,**
**daß** sich ein Teil der Teilchen (6) radial nach innen bis zur Oberfläche (9) des Walzenkerns (1) erstreckt und/oder daß der Wärmeausdehnungskoeffizient der Teilchen (6) kleiner ist als der des Matrixmaterials (3).

5. Walze nach einem der vorhergehenden Ansprüche,
**dadurch gekennzeichnet,**
**daß** sich ein Teil der Teilchen (6) radial nach außen bis zur Oberfläche (8) der elastischen Bezugsschicht (2) erstreckt und/oder daß die Teilchen (6) eine durchschnittliche Länge von zwischen ca. 200 und 600 µm, insbesondere von zwischen ca. 300 und 500 µm, bevorzugt von ca. 400 µm besitzen und/oder daß die Teilchen (6) aus Wollastonit und/oder aus Calciumsilicat bestehen.

6. Walze nach einem der vorhergehenden Ansprüche,
**dadurch gekennzeichnet,**
**daß** zusätzlich zu den Teilchen (6) in dem Matrixmaterial (3) Fasern (4) eingebettet sind, insbesondere daß die Fasern (4) in einer Faserlage (5) oder in radial aufeinanderfolgenden Faserlagen (5', 5") angeordnet sind, wobei bevorzugt die Faserlagen (5', 5") voneinander beabstandet sind oder die Faserlagen aneinander anliegen.

7. Walze nach Anspruch 6,
**dadurch gekennzeichnet,**
**daß** in der elastischen Bezugsschicht (2) zwischen ca. 5 und 100, insbesondere zwischen ca. 20 und 70, bevorzugt ca. 30 bis 40 Faserlagen (5, 5', 5") vorhanden sind und/oder daß die Teilchen (6) zwischen den einzelnen Faserlagen (5', 5") angeordnet sind.

8. Walze nach einem der vorhergehenden Ansprüche,
**dadurch gekennzeichnet,**
**daß** die Bezugsschicht radial außenliegende Funktionsschicht und eine radial innenliegende Verbindungsschicht zum Verbinden der Funktionsschicht mit dem Walzenkern umfaßt und daß die Teilchen zumindest in der Funktionsschicht angeordnet sind.

9. Walze nach einem der Ansprüche 6 bis 8,
**dadurch gekennzeichnet,**
**daß** die Fasern (4) als Glas- und/oder als Kohlefasern ausgebildet sind.

10. Walze nach einem der vorhergehenden Ansprüche,
**dadurch gekennzeichnet,**
**daß** das Matrixmaterial (3) ein Kunststoff, insbesondere ein Duroplast oder ein Thermoplast ist und/oder daß das Matrixmaterial (3) aus einer Harz/Härter-Kombination besteht.

11. Verfahren zum Herstellen einer elastischen Walze mit einem insbesondere aus Metall bestehenden harten Walzenkern und einer aus einem elastischen Matrixmaterial bestehenden elastischen Bezugsschicht, insbesondere zum Herstellen einer Walze nach einem der vorherigen Ansprüche,
**dadurch gekennzeichnet,**
**dass** zur Erzeugung einer Vielzahl von Punkten (10) mit erhöhter Steifigkeit innerhalb der Bezugsschicht (2)
- zumindest ein Füllstoff in Form von langgestreckten, stäbchenförmige Teilchen (6) in das elastische Matrixmaterial eingebracht wird,
- wobei die Teilchen (6) eine höhere Steifigkeit als das Matrixmaterial (3) besitzen,
- zumindest ein Teil der Teilchen (6) in dem Matrixmaterial (3) im Wesentlichen in radialer Richtung ausgerichtet werden und
- die Länge der Teilchen (6) kleiner als die radiale Dicke der elastischen Bezugsschicht (2) gewählt wird, und
wobei die Wärmeleitfähigkeit der Teilchen (6) größer als die Wärmeleitfähigkeit des Matrixmaterials (3) gewählt wird.

12. Verfahren nach Anspruch 11,
**dadurch gekennzeichnet,**
**daß** zusätzlich zu den Teilchen in das elastische Matrixmaterial Fasern eingebettet werden.

13. Verfahren nach Anspruch 12,
**dadurch gekennzeichnet,**
**daß** zur Erzeugung der Bezugsschicht zumindest ein aus einer Vielzahl von Fasern bestehendes Faserbündel, insbesondere in mehreren Faserlagen übereinander, auf den Walzenkern gewickelt wird und die Teilchen zwischen benachbarte Faserlagen und/oder zwischen Faserlage und die Oberfläche des Walzenkerns und/oder zwischen Faserlage und die Oberfläche der Bezugsschicht eingebracht werden, wobei insbesondere das Faserbündel durch einen oder mehrere Faserroving und/oder durch ein Faservlies gebildet wird, wobei ein Roving jeweils aus einer Vielzahl von nebeneinanderliegenden Fasern der gleichen Art besteht, und/oder daß das Faserbündel durch ein Faservlies gebildet wird.

14. Verfahren nach Anspruch 13,
**dadurch gekennzeichnet,**
**daß** das Faserbündel vor dem Aufwickeln auf den Walzenkern mit dem Matrixmaterial umgeben werden, insbesondere durch ein Matrixbad gezogen wird und daß die Teilchen bereits in dem Matrixmaterial, insbesondere in dem Matrixbad, enthalten sind und/oder beim Aufwickeln in das das Faserbündel umgebende Matrixmaterial eingebracht werden, oder daß das Faserbündel im wesentlichen trocken auf den Walzenkern aufgewickelt wird und während oder nach dem Aufwickeln mit dem Matrixmaterial beaufschlagt, insbesondere vollständig in das Matrixmaterial eingebettet wird, und daß die Teilchen bereits in dem Matrixmaterial enthalten sind und/oder nach oder während des Beaufschlagens mit Matrixmaterial in dieses eingebracht werden.

15. Verfahren nach einem der Ansprüche 12 bis 14,
**dadurch gekennzeichnet ,**
**daß** als Fasern Glas- und/oder Kohlefasern verwendet werden.

## Claims

1. A roll, in particular for smoothing paper webs, comprising a hard roll core (1), in particular consisting of metal, which is provided at its outer side with a resilient covering layer (2) which consists of a resilient matrix material (3) and of fillers (6, 7) embedded in the matrix material (3),
**characterized in that**, for the production of a plurality of points (10) having increased stiffness in the covering layer (2),
- at least some of the fillers (6, 7) are made as elongated, rod-like particles (6);
- the particles (6) have a higher stiffness than the matrix material (3);
- at least some of the particles (6) are substantially aligned in the radial direction in the matrix material (3); and
- the length of the particles (6) is smaller than the radial thickness of the resilient covering layer (2),
with the thermal conductivity of the particles (6) being higher than the thermal conductivity of the matrix material (3).

2. A roll in accordance with claim 1, **characterised in that** the particles (6) have a length to thickness ratio of between approximately 20:1 and 5:1, in particular of between approximately 15:1 and 7:1, preferably of approximately 10:1; and/or **in that** the particles (6) are substantially statistically distributed in the radial direction and/or in the axial direction in the matrix material (3).

3. A roll in accordance with claim 1 or claim 2, **characterised in that** a predominant portion of the particles (6) is substantially aligned in the radial direction in the matrix material (3).

4. A roll in accordance with any one of the preceding claims, **characterised in that** some of the particles (6) extend radially inwardly up to the surface (9) of the roll core (1); and/or **in that** the coefficient of thermal expansion of the particles (6) is lower than that of the matrix material (3).

5. A roll in accordance with any one of the preceding claims, **characterised in that** some of the particles (6) extend radially outwardly up to the surface (8) of the resilient covering layer (2); and/or **in that** the particles (6) have an average length of between approximately 200 and 600 µm, in particular of between approximately 300 and 500 µm, preferably of approximately 400 µm; and/or **in that** the particle (6) consist of wollastonite and/or of calcium silicate.

6. A roll in accordance with any one of the preceding claims, **characterised in that** fibres (4) are embedded in the matrix material (3) in addition to the particles (6); in particular **in that** the fibres (4) are arranged in a fibre layer or in radially successive fiber layers (5'. 5"), with the fibre layers (5', 5") preferably being spaced apart from one another or the fibre layers contacting one another.

7. A roll in accordance with claim 6, **characterised in that** between approximately 5 and 100 fibre layers, in particular between approximately 20 and 70 fibre layers, preferably approximately 40 fibre layers (5, 5', 5") are present in the resilient covering layer (2); and/ or **in that** the particles (6) are arranged between the individual fibre layers (5', 5").

8. A roll in accordance with any one of the preceding claims, **characterised in that** the covering layer includes a radially outer functional layer and a radially inner connecting layer in order to connect the functional layer to the roll core; and **in that** the particles are arranged at least in the functional layer.

9. A roll in accordance with any one of claims 6 to 8, **characterised in that** the fibres (4) are made as glass fibres and/or as carbon fibres.

10. A roll in accordance with any one of the preceding claims, **characterised in that** the matrix material (3) is a plastic, in particular a thermosetting plastic or a thermoplastic plastic; and/or **in that** the matrix material (3) consists of a combination of resin and hardener.

11. A method for the manufacture of a resilient roll comprising a hard roll core, in particular consisting of metal, and a resilient covering layer consisting of a resilient matrix material, in particular for the manufacture of a roll in accordance with any one of the preceding claims,
**characterised in that**, for the production of a plurality of points (10) having increased stiffness (10) in the resilient layer,
- at least one filler is introduced into the resilient matrix material in the form of elongated rod-like particles (6);
- with the particles (6) having a higher stiffness than the matrix material (3);
- at least some of the particles (6) are substantially arranged in the radial direction in the matrix material (3); and
- the length of the particles (6) is selected to be lower than the radial thickness of the resilient covering layer (2); and
wherein the thermal conductivity of the particles (6) is selected to be larger than the thermal conductivity of the matrix material (3).

12. A method in accordance with claim 11, **characterised in that** fibres are embedded in the resilient matrix material in addition to the particles.

13. A method in accordance with claim 12, **characterised in that**, for the production of the covering layer, at least one fibre bundle consisting of a plurality of fibres, is wound onto the roll core, in particular on top of on another in a plurality of fibre layers, and the particles are introduced between adjacent fibre layers and/or between the fibre layer and the surface of the roll core and/or between the fibre layer and the surface of the covering layer, with in particular the fibre bundle being formed by one or more fibre rovings and/or by a fibre fleece, with a respective roving consisting of a plurality of adjacent fibres of the same kind; and/or **in that** the fibre bundle is formed by a fibre fleece.

14. A method in accordance with claim 13, **characterised in that** the fibre bundle is surrounded with the matrix material before being wound onto the roll core, is in particular drawn through a matrix bath; and **in that** the particles are already contained in the matrix material, in particular in the matrix bath, and/or are introduced into the matrix material surrounding the fibre bundle during the winding on; or **in that** the fibre bundle is wound onto the roll core substantially dry and has the matrix material applied during or after the winding on, is in particular completely embedded in the matrix material; and **in that** the particles are already contained in the matrix material and / or are introduced into it after or during the application of matrix material.

15. A method in accordance with any one of claims 12 to 14, **characterised in that** glass fibres and/or carbon fibres are used as the fibres.

## Revendications

1. Rouleau, en particulier pour le lissage de bandes de papier, avec un noyau de rouleau dur (1) se composant en particulier de métal, qui est muni sur son côté extérieur d'une couche de référence élastique (2) se composant d'un matériau de matrice (3) élastique et de matières de remplissage (6, 7) noyées dans le matériau de matrice (3), **caractérisé en ce que**, pour la production d'une pluralité de points (10) ayant une rigidité accrue à l'intérieur de la couche de référence (2),
- au moins une partie des matières de remplissage (6, 7) est configurée comme particules allongées en forme de barrettes (6),
- les particules (6) ont une rigidité plus importante que le matériau de matrice (3),
- au moins une partie des particules (6) est orientée sensiblement dans le sens radial dans le matériau de matrice (3) et
- la longueur des particules (6) est inférieure à l'épaisseur radiale de la couche de référence élastique (2), dans lequel la conductibilité thermique des particules (6) est plus importante que la conductibilité thermique du matériau de matrice (3).

2. Rouleau selon la revendication 1, **caractérisé en ce que** les particules (6) disposent d'un rapport entre la longueur et l'épaisseur qui est d'environ 20 : 1 à 5 : 1, en particulier d'environ 15 : 1 à 7 : 1, de préférence de 10 : 1 et/ou **en ce que** les particules (6) sont réparties sensiblement de manière statistique en direction radiale et/ou en direction axiale dans le matériau de matrice (3).

3. Rouleau selon la revendication 1 ou 2, **caractérisé en ce qu'**une partie prépondérante des particules (6) est orientée sensiblement en direction radiale dans le matériau de matrice (3).

4. Rouleau selon l'une quelconque des revendications précédentes, **caractérisé en ce qu'**une partie des particules (6) s'étend dans le sens radial vers l'intérieur jusqu'à la surface (9) du noyau de rouleau (1) et/ou **en ce que** le coefficient de dilatation thermique des particules (6) est inférieur à celui du matériau de matrice (3).

5. Rouleau selon l'une quelconque des revendications précédentes, **caractérisé en ce qu'**une partie des particules (6) s'étend dans le sens radial vers l'extérieur jusqu'à la surface (8) de la couche de référence élastique (2) et/ou **en ce que** les particules (6) ont une longueur moyenne située entre environ 200 et 600 µm, en particulier entre environ 300 et 500 µm, de préférence d'environ 400 µm et/ou **en ce que** les particules (6) se composent de wollastonite et/ou de silicate de calcium.

6. Rouleau selon l'une quelconque des revendications précédentes, **caractérisé en ce qu'**en plus des particules (6), des fibres (4) sont noyées dans le matériau de matrice (3), en particulier **en ce que** les fibres (4) sont disposées dans une couche de fibres (5) ou dans des couches de fibres (5', 5") se succédant dans le sens radial, dans lequel, de préférence, les couches de fibres (5', 5") sont espacées les unes des autres ou les couches de fibres se touchent mutuellement.

7. Rouleau selon la revendication 6, **caractérisé en ce que**, dans la couche de référence élastique (2), se trouvent environ 5 à 100, en particulier environ 20 à 70, de préférence environ 30 à 40 couches de fibres (5, 5', 5") et/ou **en ce que** les particules (6) sont disposées entre les différentes couches de fibres (5', 5").

8. Rouleau selon l'une quelconque des revendications précédentes, **caractérisé en ce que** la couche de référence comprend une couche fonctionnelle située à l'extérieur dans le sens radial et une couche de liaison située à l'intérieur dans le sens radial pour relier la couche fonctionnelle avec le noyau de rouleau et **en ce que** les particules sont disposées au moins dans la couche fonctionnelle.

9. Rouleau selon l'une quelconque des revendications 6 à 8, **caractérisé en ce que** les fibres (4) sont configurées comme fibres de verre et/ou comme fibres de carbone.

10. Rouleau selon l'une quelconque des revendications précédentes, **caractérisé en ce que** le matériau de matrice (3) est un matériau synthétique, en particulier une résine thermodurcissable ou une matière thermoplastique et/ou **en ce que** le matériau de matrice (3) se compose d'une combinaison résine/durcisseur.

11. Procédé pour la fabrication d'un rouleau élastique avec un noyau de rouleau dur se composant en particulier de métal et une couche de référence élastique se composant d'un matériau de matrice élastique, en particulier pour la fabrication d'un rouleau selon l'une quelconque des revendications précédentes, **caractérisé en ce que** pour la production d'une pluralité de points (10) ayant une rigidité accrue à l'intérieur de la couche de référence (2)
- au moins une matière de remplissage sous la forme de particules allongées en forme de barrettes (6) est introduite dans le matériau de matrice élastique;
- les particules (6) ayant une rigidité plus importante que le matériau de matrice (3),
- au moins une partie des particules (6) sont orientées sensiblement dans le sens radial dans le matériau de matrice (3) et
- la longueur des particules (6) est choisie inférieure à l'épaisseur radiale de la couche de référence élastique (2) et
la conductibilité thermique des particules (6) est choisie plus importante que la conductibilité thermique du matériau de matrice (3).

12. Procédé selon la revendication 11, **caractérisé en ce qu'**en plus des particules, des fibres sont noyées dans le matériau de matrice élastique.

13. Procédé selon la revendication 12, **caractérisé en ce que**, pour la réalisation de la couche de référence, au moins un faisceau de fibres se composant d'une pluralité de fibres, en particulier en plusieurs couches de fibres superposées, est enroulé sur le noyau de rouleau et les particules sont introduites entre des couches de fibres voisines et/ou entre une couche de fibres et la surface du noyau de rouleau et/ou entre une couche de fibres et la surface de la couche de référence, dans lequel en particulier le faisceau de fibres est formé par un ou plusieurs stratifils de fibres et/ou par un non-tissé, un stratifil se composant respectivement d'une pluralité de fibres de même genre placées les unes à côté des autres, et/ou **en ce que** le faisceau de fibres est formé par un non-tissé.

14. Procédé selon la revendication 13, **caractérisé en ce que** le faisceau de fibres est entouré par le matériau de matrice avant l'enroulement sur le noyau de rouleau en étant en particulier tiré à travers un bain de matrice, et **en ce que** les particules sont déjà contenues dans le matériau de matrice, en particulier dans le bain de matrice, et/ou sont introduites lors de l'enroulement dans le matériau de matrice entourant le faisceau de fibres, ou **en ce que** le faisceau de fibres est enroulé sensiblement à l'état sec sur le noyau de rouleau et est soumis à l'application du matériau de matrice pendant ou après l'enroulement en étant en particulier entièrement noyé dans le matériau de matrice, et **en ce que** les particules sont déjà contenues dans le matériau de matrice et/ou sont introduites dans le matériau de matrice après ou pendant l'application du matériau de matrice.

15. Procédé selon l'une quelconque des revendications 12 à 14, **caractérisé en ce que** des fibres de verre et/ou des fibres de carbone sont utilisées comme fibres.
